# EUROPÄISCHE PATENTSCHRIFT

(11) **EP 0 231 524 B1**
(45) Veröffentlichungstag und Bekanntmachung des Hinweises auf die Patenterteilung: **30.10.1991**
(21) Anmeldenummer: 86118106.3
(22) Anmeldetag: 29.12.1986
(51) Int. Cl.: C10M 129/40

(54) **Verwendung von Alkylbenzoylacrylsäuren als Korrosionsinhibitoren**
Application of alkylbenzoylacrylic acids as corrosion inhibitors
Application d'acides alkylbenzoylacryliques comme inhibiteurs de corrosion

(30) Priorität: 09.01.1986 DE 3600401
(43) Veröffentlichungstag der Anmeldung: 12.08.1987
(73) Patentinhaber: Henkel Kommanditgesellschaft auf Aktien, 40191 Düsseldorf (DE)
(72) Erfinder: Penninger, Josef, Dr., D-4010 Hilden (DE); Schmid, Karl-Heinz, Dr., D-4020 Mettmann (DE)

(56) Entgegenhaltungen:
- DE-A- 3 338 953
- DE-B- 1 149 843
- CHEMICAL ABSTRACTS, Band 78, Nr. 12, 26. März 1973, Seite 91, Zusammenfassung 80361s, Columbus, Ohio, US; K. BOWDEN et al.: " Structure-activity relations. II. Antibacterial activity of 3-benzoylacrylic acids and esters", & ADVAN. CHEM. SER. 1972, 114(Biol. Correl.-Hansch Approach, Symp.),130-40

## Beschreibung

Die Erfindung betrifft die Verwendung von 3-(p-Alkylbenzoyl-)acrylsäure als Korrosionsschutzmittel in Schmierölen und Schmierfetten auf Mineralölbasis.

In industriellen Prozessen, in denen Metalloberflächen, insbesondere Oberflächen aus Eisen und dessen Legierungen, unter extremen Bedingungen des Drucks und der Temperatur mit Ölen oder ölhaltigen wässrigen Emulsionen in Verbindung kommen, tritt das Problem der Korrosion der Metalloberflächen auf. Als solche Prozesse sind beispielsweise großindustrielle Kühlprozesse, Metall-Oberflächenreinigung sowie Bearbeitungsprozesse der Metalloberflächen, wie Bohren, Schneiden, Walzen usw. zu verstehen. In derartigen Prozessen werden Öle oder ölhaltige Emulsionen benutzt, ohne daß der Einfluß von Wasser auf die Metalloberfläche ganz ausgeschlossen werden kann. Die sukzessive Korrosion der mit den Ölen oder ölhaltigen Flüssigkeiten in Kontakt kommenden Metallteile führt jedoch zu einer deutlichen Reduzierung der Lebensdauer derartiger Anlagen bzw. zu Problemen bei der nachfolgenden Behandlung der Metalloberfläche, beispielsweise bei der Aufbringung einer korrosionsschützenden Oberflächenschicht durch Phosphatierung oder Lackierung.

Es ist deswegen seit langer Zeit bekannt, den mit den Metalloberflächen in Kontakt kommenden Flüssigkeiten auf Ölbasis Korrosionsinhibitoren zuzusetzen. Als solche kommen in überwiegend ölhaltigen Flüssigkeiten oder reinen Ölen zahlreiche Verbindungen bzw. Gemische verschiedener Verbindung in Frage. So werden in der DE-AS 11 49 843 als Zusatzmittel für Brennstofföle und Schmieröle Halbamide von gesättigten oder ungesättigten Dicarbonsäuren und deren Salze mit alphatischen primären Aminen offenbart. Diese Zusatzmittel verbessern zwar den Korrosionsschutz deutlich, weisen jedoch eine ausgesprochen starke Neigung zum Schäumen auf, die in derartigen Zusatzmitteln nicht akzeptiert werden kann. Alkali- oder Aminsalze von Sulfonaminocarbonsäuren als Korrosionsschutzmittel mit guter Schmierwirkung und geringer Neigung zum Schäumen werden in der DE-AS 12 98 672 offenbart. Diese Verbindungen enthaltende Mittel haben jedoch den Nachteil, daß ihre Herstellung nur in fabrikationstechnisch aufwendigen Prozessen möglich ist und sie infolge eines relativ hohen Gehalt an Sulfonamidgruppen mitunter toxisch wirken oder zumindest toxische Wirkungen erwarten lassen, was entsprechende toxikologische Prüfungen erforderlich macht.

Zur Korrosionsinhibierung in Öl oder ölhaltigen Systemen sind aus Ullmann's Encyclopädie d. techn.Chem. Bd. 18, 4. Aufl. (1979) S. 1/2; Winnacker, Küchler, Chem. Technologie, Bd. 4 Org. Technologie II, 3. Aufl. (1972) S. 475 außerdem synthetische Sulfonate aus der Gruppe der Petrolsulfonate bekannt.

Nachteil dieser Verbindungsklasse ist jedoch, daß sie biologisch nicht abbaubar sind und damit in Prozessen, in denen zwangsläufig auch Umweltkontakt stattfindet, nicht einsetzbar sind, da ein Austritt derartiger Mittel in Abwässer oder in den Boden schwer übersebbare ökologische Schäden herbeiführen würde.

Aufgabe der vorliegenden Erfindung war es, eine neue Klasse von Verbindungen zur Verfügung zu stellen, die die genannten Nachteile des Standes der Technik nicht aufweist. Die Verbindungen sollten eine den bekannten Korrosionsinhibitoren zumindest gleichwertige korrosionsinhibierende Wirkung zeigen. Außerdem sollten sie ökologisch und toxikologisch unbedenklich sein. Es wurde nun gefunden, daß 3-(p-Alkylbenzoyl-)acrylsäuren die genannten Anforderungen vollständig erfüllen.

Die Erfindung betrifft die Verwendung von 3-(p-Alkylbenzoyl-)acrylsäuren der allgemeine Formel (I)
in der R für einen Alkylrest mit 8 bis 18 C-Atomen steht oder von Gemischen mehrerer Verbindungen der allgemeinen Formel (I) als Korrosionsschutzmittel in Schmierölen und Schmierfetten auf Mineralölbasis.

3-(p-Alkylbenzoyl-)acrylsäuren der allgemeinen Formel (I)
sind aus der DE-OS 33 38 953 bekannt. Die dort genannten Verbindungen haben Alkylreste R mit 1 bis 6 C-Atomen und dienen als Korrosionsinhibitoren in wässrigen Systemen.

Die Herstellung derartiger Verbindungen erfolgt nach an sich bekannten Methoden. Beispielsweise können Alkylbenzole der allgemeinen Formel (II)
in der R die oben genannten Bedeutungen hat, im Zuge einer Friedel-Crafts-Acylierung mit Maleinsäureanhydrid umgesetzt werden, wobei unmittelbar die erfindungsgemäß verwendeten Verbindungen der allgemeinen Formel (I) in guten Ausbeuten und hoher Reinheit entstehen.

Erfindungsgemäß werden als Korrosionsschutzmittel 3-(p-Alkylbenzoyl-)acrylsäuren der allgemeinen Formel (I) verwendet, in der R für einen Alkylrest mit 8 bis 18 C-Atomen steht. Als Alkylreste kommen somit unverzweigte oder verzweigte Reste aus der Gruppe Octyl, Nonyl, Decyl, Undecyl, Dodecyl, Tridecyl, Tetradecyl, Pentadecyl, Hexadecyl, Heptadecyl und Octadecyl in Frage, wobei geradkettige oder verzweigte Alkylreste mit 8 bis 12 C-Atomen, d.h. Octyl-, Nonyl-, Decyl-, Undecyl- und Dodecylreste bevorzugt sind.

Die genannten Verbindungen der allgemeinen Formel (I) sind sowohl einzeln als auch in Mischung miteinander als Korrosionschutzmittel in Schmierölen und Schmierfetten auf Mineralölbasis verwendbar, wobei in Gemischen zwei oder auch mehrere Verbindungen der allgemeinen Formel (I) in Korrosionsschutzmitteln gemischt sein können.

Die genannten Verbindungen der allgemeinen Formel (I) oder ihre Gemische können in wässrigen Lösungen, Dispersionen oder Emulsionen für Korrosionsschutzmittel verwendet werden. Sie sind bei Raumtemperatur in Mineralöl löslich, so daß flüssige Konzentrate hergestellt werden können. Ihre Wirksamkeit ist bereits in geringen Konzentrationen sehr hoch. Es hat sich nämlich überraschend gezeigt, daß Mengen im Bereich zwischen 0,005 und 10 Gew.-% ausreichend sind, um einen hervorragenden Korrosionsschutz sicherzustellen. Die bevorzugten Anwendungsmengen liegen im Bereich von 0,o1 bis 1 Gew.-%, bezogen auf die Mineralölbasis.

Die Erfindung wird durch die nachfolgenden Beispiele näher erläutert.

### Beispiel 1

Prüfung von Verbindungen der allgemeinen Formel (I) als Rostschutzmittel in Mineralöl nach DIN 51359 (Feuchtigkeitskammer)

Das Prüfverfahren wurde wie folgt durchgeführt: Stahlbleche der Qualität 088 St-1405, die entfettet und geschmirgelt worden waren, wurden in Mineralölproben (Mineralöl: Pionier 4556 (naphthenbasisch) der Fa. Hansen & Rosenthel, Hamburg)) getaucht, die eine Verbindung der allgemeinen Formel (I) als Korrosionsinhibitor enthielten. Die Stahlbleche wurden in kurzem Kontakt mit der Mineralöl-/Korrosionsschutzmittel-Probe gehalten, danach entnommen und nach 24 h Abtropf- bzw. Trockendauer in die Feuchtigkeitskammer nach DIN 51359 gehängt, in der bei kontinuierlicher Luftzufuhr von 875 l/h und einer Temperatur von 50°C die relative Luftfeuchte 100 % betrug. Nach Ablauf der vorgeschriebenen Prüfdauer wurden die Stahlbleche auf Korrosionserscheinungen beurteilt.

Die Prüfdauer in der Feuchtigkeitskammer sowie die Konzentration des Rostinhibitors im verwendeten Mineralöl sind aus der nachstehenden Tabelle 1 ersichtlich. Die Bewertung wurde wie folgt vorgenommen:
- 0:: keine Korrosion;
- 1:: Spuren von Korrosion;
- 2:: leichte Korrosion (korrodierte Fläche ≦5 %);
- 3:: mäßige Korrosion (korrodierte Fläche im Bereich zwischen 5 und 20 %); und
- 4: : starke Korrosion (korrodierte Fläche >20 %).

### Vergleichsbeispiel 1

Entsprechend der in Beispiel 1 beschriebenen Vorgehensweise wurden Stahlbleche in identisches Mineralöl getaucht, das keine als Korrosionsinhibitor verwendbare Verbindung der allgemeinen Formel (I) enthielt. Die Bewertung auf Korrosionserscheinungen erfolgte nach gleicher Behandlungsweise entsprechend der in Beispiel 1 angegebenen Bewertungsskala. Die Ergebnisse sind der obigen Tabelle 1 zu entnehmen.

### Ergebnis:

Während die in Mineralöl mit einer Verbindung der allgemeinen Formel (I) getauchten Stahlbleche überwiegend keine oder höchstens leichte Korrosion (Korrosionsgrad bis 2) aufwiesen, zeigten Bleche, die in Mineralöl ohne Korrosionsinhibitor getaucht worden waren, ausnahmslos eine starke Korrosion. Starke Korrosionserscheinungen wurden auch schon nach kurzer Prüfdauer beobachtet.

### Beispiel 2

Stahlstäbe der Qualität CK 15, die entfettet und geschmirgelt worden waren, wurden einer Mineralöl-/Wasser-Rührprüfung nach DIN 51585 unterworfen. Dazu wurden sie bei 60°C in eine gerührte Mischung aus Mineralöl der Qualität analog Beispiel 1 und Wasser (Methode A) oder aus Mineralöl der Qualität analog Beispiel 1 und künstlichem Meerwasser (Methode B) für 24 h getaucht, wobei die Mineralöl-Wasser-Mischung mit einer Drehzahl von 1000 UpM gerührt wurde. Das Volumenverhältnis Öl/Wasser betrug dabei 10 : 1.

Nach 24 h wurden die Stäbe der Mineralöl-Wasser-Mischung entnommen und auf Korrosionserscheinungen beurteilt.

Die Konzentration der als Korrosionsschutz-Inhibitor verwendeten Verbindungen der allgemeinen Formel (I) in dem verwendeten Mineralöl ist aus der nachstehenden Tabelle 2 ersichtlich. Die Bewertung wurde nach der in Beispiel 1 angegebenen Bewertungsskala vorgenommen.

### Vergleichsbeispiel 2

Entsprechend der in Beispiel 2 angegebenen Methode wurden Stahlstäbe in Mineralöl getaucht, das keinen Korrosionsinhibitor der allgemeinen Formel (I) enthielt. Dabei wurde sowohl eine Mischung aus Mineralöl der Qualität analog Beispiel 1 und Wasser (Methode A) als auch eine Mischung aus Mineralöl der Qualität analog Beispiel 1 und künstlichem Meerwasser (Methode B) verwendet. Die Ergebnisse sind ebenfalls der obigen Tabelle 2 zu entnehmen.

### Ergebnis:

Im Korrosionstest nach DIN 51585 zeigen die Verbindungen der allgemeinen Formel (I) einen befriedigenden bis guten Korrosionsschutz in Mineralöl, insbesondere bei Konzentrationen ab 0,05 Gew.-%, bezogen auf Mineralölbasis. Im Gegensatz dazu werden identische Stahlstäbe durch Mineralöl-Wasser-Mischungen ohne Korrosionsinhibitor stark korrodiert.

## Patentansprüche

1. Verwendung von 3-(p-Alkylbenzoyl-)acrylsäuren der allgemeinen Formel (I) in der R für einen geradkettigen oder verzweigten Alkylrest mit 8 bis 18 C-Atomen steht oder Gemischen mehrerer Verbindungen der allgemeinen Formel (I) als Korrosionsschutzmittel in Schmierölen und Schmierfetten auf Mineralölbasis.

2. Verwendung von 3-(p-Alkylbenzoyl-)acrylsäuren der allgemeinen Formel (I) nach Anspruch 1, in der R für einen geradkettigen oder verzweigten Alkylrest mit 8 bis 12 C-Atomen steht.

3. Verwendung von 3-(p-Alkylbenzoyl-)acrylsäuren der allgemeinen Formel (I) nach Anspruch 1 in Mengen von 0,005 bis 10 Gew.-%, vorzugsweise von 0,01 bis 1 Gew.-%, bezogen auf die Mineralölbasis.

## Claims

1. The use of 3-(p-alkylbenzoyl)-acrylic acids corresponding to the following general formula in which R is a straight-chain or branched-chain C₈-C₁₈ alkyl group, or of mixtures of several compounds corresponding to general formula (I) as corrosion inhibitors in lubricating oils and lubricating greases based on mineral oils.

2. The use of 3-(p-alkylbenzoyl)-acrylic acids corresponding to the general formula (I) as claimed in claim 1, in which R is a straight-chain or branched-chain C₈-C₁₂ alkyl group.

3. The use of 3-(p-alkylbenzoyl)-acrylic acids corresponding to the general formula (I) as claimed in claim 1 in quantities of from 0.005 to 10% by weight and preferably in quantities of from 0.01 to 1% by weight, based on mineral oil.

## Revendications

1. Utilisation d'acides 3-(p-alkylbenzoyl)-acryliques de formule générale (I) : dans laquelle R représente un radical alkyle à chaîne droite ou ramifiée ayant de 8 à 18 atomes de carbone ou des mélanges de plusieurs composés de formule générale (I), en tant qu'agents anticorrosion dans des huiles de graissage et graisses à base d'huile minérale.

2. Utilisation d'acides 3-(p-alkylbenzoyl-) acryliques de formule générale (I) selon la revendication 1, dans laquelle R représente un radical alkyle à chaîne droite ou ramifiée ayant de 8 à 12 atomes de carbone.

3. Utilisation d'acides 3-(p-alkylbenzoyl-) acryliques de formule générale (I) selon la revendication 1, en quantités de 0,005 à 10 % en poids, de préférence de 0,01 à 1 % en poids par rapport à la base huile minérale.
